# EUROPÄISCHE PATENTSCHRIFT

(11) **EP 2 251 207 B1**
(45) Veröffentlichungstag und Bekanntmachung des Hinweises auf die Patenterteilung: **01.12.2021**
(21) Anmeldenummer: 09006340.5
(22) Anmeldetag: 11.05.2009
(51) Int. Cl.: B42D 15/00, B44C 3/00

(54) **Verfahren zur Herstellung eines Sicherheitsmerkmals**
Method for the manufacture of a safety marker
Procédé de fabrication d'une marque de sécurité

(43) Veröffentlichungstag der Anmeldung: 17.11.2010
(73) Patentinhaber: Hueck Folien Gesellschaft m.b.H., 4342 Baumgartenberg (AT)
(72) Erfinder: Brandstetter, Gottfried, 4360 Grein (AT); Keplinger, Jürgen, 4351 Saxen (AT); Mayrhofer, Marco, 4522 Sierning (AT); Müller, Matthias, 92699 Bechtsrieth (DE); Bergsmann, Martin, 4020 Linz (AT); Schmidegg, Klaus, 4020 Linz (AT); Trassl, Stephan, 4351 Saxen (AT)
(74) Vertreter: Ofner, Clemens

(56) Entgegenhaltungen:
- EP-A- 1 291 463
- EP-A1- 0 490 825
- WO-A1-2004/087437
- DE-A1- 3 610 379
- DE-A1- 4 041 025
- DE-A1-102007 055 112

## Beschreibung

Die Erfindung betrifft ein Verfahren zur Herstellung eines Sicherheitsmerkmals gemäß dem Oberbegriff von Anspruch 1.

Sicherheitselemente mit sogenannten Durchsichtsregistern, also im Durchlicht erkennbaren Aussparungen sind bekannt.

Sicherheitselemente mit visuell sichtbaren Merkmalen sind beispielsweise aus EP 0330733 A1 bekannt. Es sind Sicherheitselemente, insbesondere Sicherheitsfäden bestehend aus einer lichtdurchlässigen Kunststofffolie, einer sich über das gesamte Sicherheitselement erstreckenden opaken Beschichtung, die Aussparungen in Form der einzubringenden Kodierung, insbesondere in Form von Zeichen und Mustern aufweist, beschrieben. Zumindest in den durch die Aussparungen definierten Bereichen können deckungsgleich farbgebende und/oder lumineszierende Substanzen vorhanden sein, durch die sich die Codierung von der opaken Beschichtung unter entsprechendem Lichteinfluss in farblich kontrastierender Form unterscheidet. Aus der EP1291463 A1 ist es bekannt geworden, eine partielle Metallisierung einer Metallschicht durch Auswaschen einer unter der Metallschicht aufgetragenen Waschfarbe zu realisieren. Zudem kann eine weitere als Haftvermittler dienende im Durchlicht transparent erscheinende Metallschicht vorgesehen sein. Aus der DE102007055112 ist es bekannt geworden, eine partielle Metallschicht sowie eine partielle Farbeffektschicht miteinander zu kombinieren. Aus der WO2004087437A1 ist es bekannt geworden, zwei Schichten nebeneinander aufzudrucken.

Aufgabe der Erfindung war es, ein Verfahren zur Herstellung eines Sicherheitsmerkmals, das auf Vorder- und Rückseite unterschiedliche partielle optische Merkmale aufweist, die durch Aussparungen unterbrochen sind, wobei diese Aussparungen im Durchlicht ein eindeutiges scharf begrenztes Bild ergeben, bereitzustellen sowie ein derartiges Sicherheitsmerkmal zu schaffen.

Gegenstand der Erfindung ist daher ein Verfahren zur Herstellung eines Sicherheitsmerkmals gemäß Anspruch 1 sowie ein Sicherheitsmerkmal gemäß Anspruch 2.

Als Trägersubstrat kommen beispielsweise Trägerfolien, vorzugsweise flexible Kunststofffolien, beispielsweise aus PI1 PP, OPP, PE, PPS, PEEK, PEK, PEI, PSU, PAEK, LCP, PEN, PBT, PET, PA, PC, COC, POM, ABS, PVC Fluorpolymere wie Teflon und dergleichen in Frage. Die Trägerfolien weisen vorzugsweise eine Dicke von 4 - 700 µm, bevorzugt 4 - 200 µm, besonders bevorzugt 4 - 125 µm auf.

Das Trägersubstrat kann bereits eine Schicht mit einer strukturierten Lackschicht aufweisen. Die Lackschicht kann eine strahlungshärtbare Lackschicht oder eine thermoplastische, mit Stabilisatoren versetzte Lackschicht sein, in die mittels bekannter Verfahren eine Struktur, beispielsweise ein Oberflächenrelief, eine Beugungsstruktur, ein Beugungsgitter oder ein Hologramm eingeprägt wird. Die Struktur wird anschließend stabilisiert, beispielsweise durch elektromagnetische Strahlung, oder durch Aushärtung der thermoplastischen Lackschicht, die durch die Stabilisatoren beeinflusst wird.

Auf dieses Trägersubstrat werden mindestens 2 partielle Schichten aufgebracht.

Erfindungsgemäß kommen Metalle, Metallverbindungen oder Legierungen in Frage.

Als Metalle kommen beispielsweise Al, Cu, Fe, Ag, Au, Cr, Ni, Zn, Cd, Bi, Sn und dergleichen in Frage. Als Metallverbindungen sind beispielsweise Oxide oder Sulfide oder Chromate von Metallen, insbesondere Tiθ2, Cr-Oxide, ZnS, ITO, Bi-Oxid, ATO, FTO, ZnO, Al2O3, unstöchiometrisches Aluminiumoxid, Zn-Chromat, Fe-Oxide, Cu-Oxide, unstöchiometrisches Cu-Oxid, Ag-Oxide und dergleichen oder Siliciumoxide geeignet. Geeignete Legierungen sind beispielsweise Cu-Al Legierungen, Cu-Zn Legierungen, Eisenlegierungen, Stahl, beispielsweise Cr-Ni-Stahl und dergleichen.

Gegebenenfalls können die aufgedampften Metallverbindungen auch mit Seltenerdmetallen dotiert sein. Dadurch erhält man neben der gewünschten Farbe zusätzlich einen Lumineszenzeffekt. Ferner können beispielsweise Kupfer-Farbpigmente, wie Azurit oder Malachit aufgedampft werden.

Die Schichtdicke der aufgedampften Schicht richtet sich im Wesentlichen nach der gewünschten Farbe. So erscheint beispielsweise eine etwa mindestens 160 - 230 nm dicke Bi-Oxidschicht, ebenso wie eine TÏO2 Schicht blau transparent, eine ZnS-Schicht grün, eine CdSchicht gelb, eine AI-Schicht in Verbindung mit Fβ2θ3 orange bis purpurrot, wobei der Farbton durch den Energieeintrag gesteuert wird. Wird Cu unter Sauerstoffüberschuss aufgedampft erscheint die Beschichtung blau. Aufgedampftes ZnO erscheint rötlich transparent. Die resultierende Farbe entsteht dabei aus dem Zusammenspiel von Schichtdicke und Absorptionsverhalten.

Zur Aufbringung der partiellen Schichten wird dabei in einem ersten Schritt auf einer Seite des Trägersubstrats ein in einem Lösungsmittel löslicher Materialauftrag aufgebracht, in einem zweiten Schritt diese Schicht gegebenenfalls mittels eines Inline-Plasma-, Coronaoder Flammprozesses behandelt wird und in einem dritten Schritt die Schichten nacheinander aufgebracht, worauf in einem vierten Schritt der Materialauftrag mit den im Bereich des Materialauftrags befindlichen Schichten gleichzeitig mittels eines Lösungsmittels, gegebenenfalls kombiniert mit einer mechanischen Einwirkung entfernt.

Die Aufbringung des Materialauftrags kann durch ein beliebiges Verfahren, beispielsweise durch Tiefdruck, Flexodruck, Siebdruck, Digitaldruck und dergleichen erfolgen. Das hierzu verwendete Material bzw. der verwendete Lack bzw. die verwendete Farbe ist in einem Lösungsmittel, vorzugsweise in Wasser löslich, es kann jedoch auch eine in jedem beliebigen Lösungsmittel, beispielsweise in Alkohol, Estern und dergleichen lösliche Farbe verwendet werden. Das Material bzw. der Lack bzw. die Farbe können übliche Zusammensetzungen auf Basis von natürlichen oder künstlichen Makromolekülen sein. Das lösliche Material kann pigmentiert oder nicht pigmentiert sein. Als Pigmente können alle bekannten Pigmente verwendet werden. Besonders geeignet sind Ti02, ZnS1 Kaolin und dergleichen.

Anschließend erfolgt die Behandlung mittels eines Inline-Plasma (Niederdruck- oder Atmosphärenplasma-), Corona- oder Flammprozesses. Durch energiereiches Plasma, beispielsweise Ar oder Ar/02-Plasma wird die Oberfläche von eventuell vorhandenen Tonungsresten gereinigt. Dabei wird auch für eine partielle Aufbringung die notwendige scharfe Abgrenzung der Konturen der Aussparungen, erreicht. Gleichzeitig wird die Oberfläche aktiviert. Dabei werden endständige polare Gruppen an der Oberfläche erzeugt. Dadurch wird die Haftung von Metallen und dergleichen an der Oberfläche verbessert.

Gegebenenfalls kann gleichzeitig mit der Anwendung der Plasmabzw. Coronaoder Flammbehandlung eine dünne Metall oder Metalloxidschicht als Haftvermittler, beispielsweise durch Sputtern oder Aufdampfen aufgebracht werden. Besonders geeignet sind dabei Cr1 Al1 Ag, Ti1 Cu, Ti02, Si-Oxide oder Chromoxide. Diese Haftvermittlerschicht weist im allgemeinen eine Dicke von 0,1 nm - 5nm, vorzugsweise 0,2 nm - 2nm, besonders bevorzugt 0,2 bis 1 nm auf. Dadurch wird die Haftung der nachfolgenden Beschichtung auf dem Trägersubstrat weiter verbessert.

Die Beschichtung kann dabei auf übliche Weise, durch Abscheiden in einem PVD- oder CVD-Verfahren, durch Sputtern oder dergleichen erfolgen.

In einem PVD- Verfahren wird die Beschichtung unter Vakuum (bis 10⁻¹² mbar, vorzugsweise 10⁻² bis 10⁻⁶ mbar) bei einer vom Dampfdruck und der Dicke der aufzubringenden Beschichtung abhängigen Temperatur auf dem Trägersubstrat beispielsweise durch thermisches Verdampfen, Lichtbogen- oder Elektronenstrahlverdampfen abgeschieden. Eine weitere Möglichkeit ist das Aufbringen der Beschichtung durch AC- oder DC-Sputtern, wobei je nach Dicke der aufzubringenden Schicht und eingesetztem Material das entsprechende Verfahren gewählt wird.

Sollen mehrere Schichten aufgebracht werden, können gegebenenfalls zwischen den einzelnen Schichten Trennschichten, beispielsweise Isolatoren, Polymerschichten und dergleichen inline oder in einem getrennten Verfahrensschritt aufgebracht werden.

In einem CVD-Verfahren werden die aufzubringenden Stoffe in Form von gasförmigen (z.B. organometallischen) Vorläuferverbindungen (sogenannten Precursoren) mittels eines inerten Trägergases (z.B. N₂, Argon) in ein Vakuumbeschichtungssystem eingebracht, durch Eintrag von Energie aufgebrochen und zur Reaktion gebracht. Ein Teil der Reaktionsprodukte kondensiert auf dem Substrat und bildet dort die gewünschte Schicht, die übrigen Reaktionsprodukte werden über ein Vakuumsystem entfernt. Gasförmige Precursoren können z.B. CO, CO₂, Sauerstoff, Silane, Methan, Ammoniak, Ferrocen, Trimethylaluminium, oder dergleichen sein. Die Einbringung der Energie kann z.B. mittels eines Ionen- oder Elektronenstrahls, eines Plasmas oder über erhöhte Temperatur erfolgen. Auf diese Weise können mehrere reaktive Schichten gleichzeitig oder nacheinander aufgebracht werden, auf dem Trägersubstrat entsteht ein Farbeffekt.

Anschließend wird der Materialauftrag durch ein geeignetes Lösungsmittel, das auf die Zusammensetzung des Materialauftrags abgestimmt ist, entfernt. Bevorzugt ist der Materialauftrag wasserlöslich. Gegebenenfalls kann die Ablösung durch mechanische Einwirkung unterstützt werden.

Um das Anlösen der abgedeckten Schicht weiter zu verbessern, kann auch passergenau eine dünne pigmentierte Farbschicht oder eine reine Pigmentschicht aufgebracht werden, wobei die Dicke dieser Schicht etwa 0,01 - 5 µm beträgt.

Durch das Ablösen des Materialauftrags mit den über dem Materialauftrag befindlichen Bereichen der Beschichtungen wird die gewünschte partielle Beschichtung mit zu 100% deckungsgleichen Konturen erhalten. Eine derartige Präzision ist bei bekannten zweistufigen Verfahren nicht erreichbar.

Das beschriebene Verfahren kann auch mehrmals hintereinander ggf. mit unterschiedlichen Schichtkombinationen durchgeführt werden. Gegebenenfalls kann zwischen den unterschiedlichen Schichtkombinationen eine Schutzschicht aufgebracht werden.

Das Sicherheitsmerkmal kann gegebenenfalls weitere Schichten aufweisen, beispielsweise die bereits erwähnten diffraktiven Strukturen, aber auch vorzugsweise partielle flüssigkristalline Schichten, Schichten mit optischen Merkmalen, beispielsweise farbige Schichten, lumineszierende Schichten und/oder Schichten mit elektrisch leitfähigen und/oder magnetischen Merkmalen.

Das erfindungsgemäße Sicherheitsmerkmal kann je nach beabsichtigter Verwendung ggf. weitere Hilfsschichten, wie Kaschierklebeschichten, Heiß-Kaltsiegel- oder Selbstklebeschichten, Releaseschichten und dergleichen aufweisen.

In den Figuren 1 bis 3 sind erfindungsgemäße Sicherheitsmerkmale dargestellt. Darin bedeuten 1 das Trägersubstrat, 2 den löslichen Materialauftrag, 3, 4, 5, 6, die Schichten mit unterschiedlichen Farbeindrücken.
In Fig. 1 ist ein beispielhafter Aufbau vor der Demetallsierung dargestellt.
In Fig. 2 ist der in Fig. 1 dargestellte Aufbau nach der Demetallisierung dargestellt.
Fig. 3 stellt einen Aufbau mit zwei unterschiedlichen Schichtkombinationen dar.

Die erfindungsgemäßen Sicherheitsmerkmale werden gegebenenfalls nach entsprechender Konfektionierung (beispielsweise zu Fäden, Bändern, Streifen, Patches oder anderen Formaten) daher als Sicherheitsmerkmale zur zumindest teilweisen Einbettung in oder zur Applikation auf Datenträgern, insbesondere Wertdokumenten wie Ausweisen, Karten, Banknoten oder Etiketten, Siegeln und dergleichen, aber auch in Verpackungsmaterialien für sensible Güter, wie Pharmazeutika, Kosmetika, Datenträger, elektronische Bauteile und dergleichen verwendet.

Besonders vorteilhaft können die erfindungsgemäßen Sicherheitsmerkmale zum zumindest teilweisen Verschließen von Durchbrechungen in Datenträgern und Wertdokumenten verwendet werden. In diesem Fall ist das Sicherheitselement sowohl von vorne als auch in der Durchbrechung von der Rückseite sichtbar und die unterschiedlichen Farbeindrücke auf Vorder- und Rückseite sind deutlich erkennbar und unterscheidbar.

In der Ausführung eines Etiketts kommt der beidseitige Farbeindruck besonders vorteilhaft zur Geltung, wenn dieses auf einem transparenten oder transluzenten Träger aufgeklebt wird.

### Beispiele

### Beispiel 1: Etikett

PET 36 µm
Al partiell
Cu partiell
Kaschierlack
PET 23 µm
Selbstklebebeschichtung partiell
Silikonisierung partiell
Trennpapier

### Beispiel 2: Folie für Ausweis

PET 15 µm
Releaseschicht
Hologrammprägung
Cu-Oxid - rot partiell
Cu partiell
Heißsiegellack

### Beispiel 3: Streifen für Banknote mit Aussparung

PET Folie 4,5 µm
Hologramm partiell
Al-Oxid schwarz partiell
Al silber partiell
Heißsiegellack

## Patentansprüche

1. Verfahren zur Herstellung eines Sicherheitsmerkmals aufweisend ein Trägersubstrat (1), auf das zumindest zwei partielle Schichten (3, 4, 5, 6) aufgebracht sind, **dadurch gekennzeichnet, dass** diese Schichten (3, 4, 5, 6) jeweils unterschiedliche Farben oder Farbeindrücke und jeweils zumindest teilweise transparente Aussparungen aufweisen und aus Metallen, Metallverbindungen oder Legierungen bestehen, wobei die Schichten (3, 4, 5, 6) absolut deckungsgleich zueinander ohne Toleranzen aufgebracht sind, wobei in einem ersten Schritt auf einer Seite des Trägersubstrats (1) ein in einem Lösungsmittel löslicher Materialauftrag (2) aufgebracht,
in einem zweiten Schritt diese Schicht mittels eines Inline Plasma-, Corona oder Flammprozesses behandelt wird, wobei gleichzeitig mit der Plasma-, Corona- oder Flammbehandlung als Haftvermittler eine dünne Metall- oder Metalloxidschicht aufgebracht wird, und
in einem dritten Schritt die zumindest zwei unterschiedliche Farben oder Farbeindrücke aufweisenden und aus Metallen, Metallverbindungen oder Legierungen bestehenden Schichten (3, 4, 5, 6) nacheinander auf den Materialauftrag (2) aufgebracht werden,
worauf in einem vierten Schritt zur Herstellung der zumindest teilweisen Aussparungen in der jeweiligen Schicht (3, 4, 5, 6) der Materialauftrag(2) mit den im Bereich des Materialauftrags (2) befindlichen zumindest zwei unterschiedliche Farben oder Farbeindrücke aufweisenden und aus Metallen, Metallverbindungen oder Legierungen bestehenden Schichten (3, 4, 5, 6) gleichzeitig mittels eines Lösungsmittels entfernt wird.

## Claims

1. A method for producing a safety marker having a carrier substrate (1), on which at least two partial layers (3, 4, 5, 6) are applied, **characterized in that** said layers (3, 4, 5, 6) each have different colors or color impressions and each have at least partially transparent recesses and consist of metals, metal compounds or alloys, wherein the layers (3, 4, 5, 6) are applied absolutely congruently with one another without tolerances, wherein in a first step, a material coating (2) that is soluble in a solvent is applied on one side of the carrier substrate (1),
in a second step, this layer is treated by means of an inline plasma, corona, or flame process, wherein simultaneously with the plasma, corona, or flame treatment, a thin metal or metal oxide layer is applied as an adhesion promoter, and
in a third step, the layers (3, 4, 5, 6) having at least two different colors or color impressions and consisting of metals, metal compounds or alloys are successively applied to the material coating (2),
after which, in a fourth step, for producing the at least partial recesses in the respective layer (3, 4, 5, 6), the material coating (2) with the layers (3, 4, 5, 6) that located in the region of the material coating (2) and have at least two different colors or color impressions and consist of metals, metal compounds or alloys, are simultaneously removed by means of a solvent.

## Revendications

1. Procédé de fabrication d'une marque de sécurité, comportant un substrat de support (1) sur lequel sont appliquées au moins deux couches (3, 4, 5, 6) partielles, **caractérisé en ce que** ces couches (3, 4, 5, 6) comportent respectivement des couleurs ou des impressions couleur différentes et respectivement des évidements au moins partiellement transparents et se composent de métaux, de composés métalliques ou d'alliages, les couches (3, 4, 5, 6) étant appliquées de façon absolument coïncidente entre elles sans tolérances, un apport de matériau (2) soluble dans un solvant étant appliqué dans une première étape sur un côté du substrat de support (1),
cette couche étant, dans une deuxième étape, traitée au moyen d'un processus plasma en ligne, corona ou flamme, une couche mince de métal ou d'oxyde métallique étant appliquée en tant qu'agent d'adhérence simultanément avec le processus plasma, corona ou flamme, et
les couches (3, 4, 5, 6) comportant au moins deux différentes couleurs ou impressions couleur et composées de métaux, de composés métalliques ou d'alliages, étant, dans une troisième étape, appliquées l'une après l'autre sur l'apport de matériau (2),
après quoi, dans une quatrième étape, pour la réalisation des évidements au moins partiellement transparentes dans la couche (3, 4, 5, 6) respective, l'apport de matériau (2) avec les couches (3, 4, 5, 6) situées dans la zone de l'apport de matériau (2) et présentant au moins deux différentes couleurs ou impressions couleur et composées de métaux, de composés métalliques ou d'alliages, étant enlevé simultanément au moyen d'un solvant.
